# EUROPÄISCHE PATENTANMELDUNG

(11) **EP 4 527 506 A1**
(43) Veröffentlichungstag der Anmeldung: **26.03.2025**
(21) Anmeldenummer: 23199152.2
(22) Anmeldetag: 22.09.2023
(51) Int. Cl.: B02C 21/00, B02C 19/06, B02C 13/14, B02C 7/00, B02C 23/12

(54) **GLASMEHLERZEUGUNGSVERFAHREN UND GLASMEHLERZEUGUNGSVORRICHTUNG**

(71) Anmelder: Fischer, Josef, 86399 Bobingen (DE); Fischer, Chris, 86399 Bobingen (DE); Cialone, Anthony, Naples, FL 34105 (US)
(72) Erfinder: Fischer, Josef, 86399 Bobingen (DE); Fischer, Chris, 86399 Bobingen (DE); Cialone, Anthony, Naples, FL 34105 (US)
(74) Vertreter: Pa-Munk

(57) **Zusammenfassung**

Die Erfindung betrifft ein Glasmehlerzeugungsverfahren zur Erzeugung von Glasmehl mit einer Korngröße < 40 µm, mit den folgenden Schritten:
Beschicken einer Feinmühle (1) mit Glasbruch und Trockenmahlen des Glasbruchs in der Feinmühle (1),
Einspeisen des zermahlenen Glasbruchs in einen Windsichter (2) und Windsichten des zermahlenen Glasbruchs in eine Feingutfraktion und eine Grobgutfraktion, wobei die Trenngrenze des Windsichters (2) auf eine Korngröße < 40 µm vorgegeben wird,
Austragen der Grobgutfraktion aus dem Windsichter (2),
Entnehmen der Feingutfraktion als Endprodukt, dem Glasmehl.

Die Erfindung betrifft ferner eine Glasmehlerzeugungsvorrichtung zur Erzeugung von Glasmehl mit einer Korngröße < 40 µm, mit
einer Feinmühle (1) zur Trockenmahlung von Glasbruch mit einer vorgeordneten Glasbruchaufgabe (7) zur Beschickung der Feinmühle (1) mit dem Glasbruch,
einem Windsichter (2) zur Sichtung des zermahlenen Glasbruchs in eine Feingutfraktion und eine Grobgutfraktion, mit einer Trenngrenze bei einer Korngröße < 40 µm,
eine dem Windsichter (2) und der Feinmühle (1) zwischengeordnete Einspeiseeinrichtung (2a) zum Einspeisen des auf der Feinmühle (1) zermahlenen Glasbruchs in den Windsichter (2),
eine Grobgutaustrageinrichtung (2c) zum Austragen der Grobgutfraktion aus dem Windsichter (2), und
eine dem Windsichter (2) nachgeordnete Entnahmeeinrichtung (2b, 14, 15, 16) zur Entnahme der Feingutfraktion als Endprodukt, dem Glasmehl.

## Beschreibung

Die Erfindung betrifft ein Glasmehlerzeugungsverfahren und eine Glasmehlerzeugungsvorrichtung.

Im Zuge der in den letzten Jahren verstärkt nötigen Infrastrukturinvestitionen in den Industriestaaten ist aufgefallen, dass Betonbauwerke aus neuerer Zeit oftmals bereits nach relativ kurzen Zeiträumen verschlissen sind, wohingegen zum Beispiel das antike Pantheon in Rom die Jahrtausende überdauert. Es wird daher versucht, auch in der Neuzeit Beton und Zement puzzolanische Eigenschaften zu geben, wie dies bereits die alten Römer getan hatten.

Als Puzzolan findet häufig Flugasche Verwendung, welche als Zusatzstoff für Beton oder Zement dient. Flugasche besteht aus kugeligen Partikeln, die die Kornverteilung im Beton für die Verarbeitbarkeit günstig beeinflusst und als puzzolanische Eigenschaft eine zusätzliche Gefügeverdichtung in erhärtendem Beton herbeiführt, die langsam abläuft und dem Beton damit eine lange Haltbarkeit verleiht. Flugasche fällt als Verbrennungsrückstand in Kohlekraftwerken an und wird damit im Sinne der Energiewende in Zukunft in geringerem Maße zur Verfügung stehen als heute.

Neuere Versuche haben ergeben, dass fein aufgemahlenes Glasmehl als Ersatz-Puzzolan für Flugasche Anwendung finden kann, wobei die Feinheit des Glasmehls nicht nur die Verarbeitbarkeit von Beton günstig beeinflusst, sondern auch eine höhere Festigkeit bei geringerem Gewicht und eine bessere Fließfähigkeit zur Ausfüllung von Hohlräumen bewirkt. Bisher zur Verfügung stehendes Glasmehl weist jedoch eine relativ grobkörnige Struktur auf. Beim Mahlen des Glases in Nasskugelmühlen, in der Regel mit Metallkugeln bestückten, sich drehenden Trommeln, kommt es zudem zu hohen Ausschussquoten an Grobpartikeln, die nach dem Mahlen aufwendig vom Endprodukt getrennt und entsorgt werden müssen, was unter Laborbedingungen zwar möglich ist, eine großtechnische Umsetzung allerdings schwierig macht.

Hiervon ausgehend ist es daher Aufgabe der vorliegenden Erfindung, ein Glasmehlerzeugungsverfahren und eine Glasmehlerzeugungsvorrichtung zu schaffen, mit denen ein Glasmehl feiner Korngröße mit hoher Effizienz hergestellt werden kann.

Diese Aufgabe wird hinsichtlich des Glasmehlerzeugungsverfahrens mit den Merkmalen des Anspruchs 1 gelöst, hinsichtlich der Glasmehlerzeugungsvorrichtung mit den Merkmalen des Anspruchs 9.

Erfindungsgemäß wird ein Glasmehlerzeugungsverfahren und eine Vorrichtung zur Durchführung dieses Verfahrens vorgeschlagen, mit denen Glasmehl mit einer Korngröße < 40 µm oder sogar 15 µm bis 25 µm, bevorzugt < 20 µm erzeugt wird. Dabei hat sich gezeigt, dass trotz des hoch abrasiven, zu verarbeitenden Glasbruchs die Trockenmahlung auf einer Feinmühle durchgeführt werden kann und einen hohen Anteil an Feinpartikeln im zermahlenen Glasbruch erzeugt. Dies bietet den zusätzlichen Vorteil, dass die Klassifizierung des zermahlenen Glasbruchs in eine als Endprodukt Glasmehl dienende Feingutfraktion und eine vom Endprodukt zu trennende Grobgutfraktion auf einem nachgeordneten Windsichter durchgeführt werden kann. Als mit dem Glasbruch zu beschickende Feinmühle kann dabei eine Strahlmühle, eine Prallscheibenmühle, eine oder, wie sich herausgestellt hat, besonders vorteilhaft eine Wirbelstrommühle eingesetzt werden, auf der dann das trockene Zermahlen des Glasbruchs erfolgt.

Prallscheibenmühlen weisen zwei nahezu vertikal stehende, um eine horizontale Achse rotierende Mahlscheiben auf, zwischen die das Mahlgut aufgegeben und nach dem Mahlen aus dem Mahlraum abgesaugt wird.

Bei Strahlmühlen werden Teilchen in einem Gasstrom zermahlen, ohne dass dabei mechanische Werkzeuge wie zum Beispiel schnell laufende Rotoren eingesetzt werden. Die Zerkleinerung der Partikel erfolgt über die durch das Mahlgas eingebrachte Energie. Im Regelfall ist nach der Mühle ein Zyklonabscheider vorgesehen, um das Mahlgas vom Mahlstaub zu trennen. Bei Strahlmühlen beziehungsweise Fließbett-Gegenstrahlmühlen, einer Unterart von Strahlmühlen, wird das zu mahlende Schüttgut an einer Mahlgutaufgabe aufgegeben und gelangt von dort in einen Mahlbereich, um den herum Druckluftdüsen angeordnet sind, deren Druckluftstrahlen die aufgegebenen Schüttgut-Teilchen erfassen und in konzentrischer Richtung beschleunigen, so dass sie gegeneinander prallen und dabei zermahlen werden.

Wirbelstrommühlen sind beispielsweise aus dem Patent EP 0 787 528 B1 bekannt und weisen einen zwischen einem Stator und einem Rotor definierten Mahlspalt auf. Wirbelstrommühlen arbeiten nach dem Prinzip der Prallmühle mit einem stehend angeordneten Rotor und einem den Rotor radialseitig umgebenden Stator. Dabei hat der Stator meist eine kegelstumpfförmige Mahlbahn mit einer nach innen gerichteten, in Axialrichtung, also vertikal verlaufenden Riffelung, welche zumeist in einem Gehäuse der Wirbelstrommühle befestigt ist. Auf der anderen Seite des Mahlspalts innen liegend ist dagegen der mit hoher Drehzahl antreibbare Rotor vorgesehen, welcher entlang der Axialrichtung mit einem oder meist mehreren sogenannten Mahlringen bestückt ist, auf dem beziehungsweise denen Mahlwerkzeuge aufgenommen sind. Dreht sich der Rotor nun mit hoher Geschwindigkeit in dem Stator, wobei die Drehachse in Vertikalrichtung verläuft, und wird Mahlgut von oben aufgegeben und in einem Spalt zwischen dem Rotor und einem Deckel des Gehäuses nach außen und von dort in den Mahlspalt zentrifugiert, so wird dieses Mahlgut zwischen der Riffelung der Mahlbahn und den Mahlwerkzeugen zermahlen, in denen die einzelnen Teilchen je nach Materialdichte und Korngröße mehr oder weniger oft zwischen Mahlbahn und Mahlwerkzeugen hin und her geschleudert werden und beim Aufprall zerbrochen beziehungsweise zerschlagen werden.

Windsichter werden beispielsweise in der deutschen Patentschrift DE 3 303 078 C1 sowie in der deutschen Patentanmeldung DE 10 2005 001 542 A1 beschrieben und dienen dazu, aus einem heterogenen Gemisch unterschiedlicher Korngröße einen Grobgutanteil von einem Feingutanteil zu trennen. Dazu haben Windsichter ein oder mehrere oberhalb eines Sichterraums angeordnete Sichterräder, wobei die Teilchen des zu sichtenden Guts durch einen nach oben gerichteten Luftstrom im Sichterraum mitgenommen oder, falls das Teilchen zu schwer ist, nicht mitgenommen werden. Von den leichten Teilchen, die das Sichterrad erreichen, können nur diejenigen Teilchen das Sichterrad passieren, die kleiner als die durch das Sichterrad definierte Kornobergrenze sind. Die anderen fallen zurück.

Erfindungsgemäß wird nun eine Feinmühle und bevorzugt eine Wirbelstrommühle mit einem nachgeordnetem Windsichter kombiniert, um Glasmehl mit besagter Korngröße zu erzeugen. Dabei ist die relativ unscharfe Trenngrenze von Windsichtern zu berücksichtigen, so dass die Angabe einer Korngröße von < 20 µm nicht auf einen µm genau aufgefasst werden kann.

Anzumerken ist, dass solche Wirbelstrommühlen-Windsichter-Kombinationen an sich ebenfalls bereits bekannt sind, siehe deutsches Patent DE 10 2013 002 237 B3. Überraschend ist aber, dass die Verwendung einer solchen Wirbelstrommühlen-Windsichter-Kombination als Glasmehlerzeugungsvorrichtung zur Durchführung des erfindungsgemäßen Glasmehlerzeugungsverfahrens gegenüber dem Glasmahlen auf Nasskugelmühlen deutlich größere Feingutfraktionen gerade bei den besonders begehrten Glaspartikeln mit Korngrößen unterhalb 20 µm ergeben.

Die weiteren Unteransprüche betreffen vorteilhafte Weiterbildungen des erfindungsgemäßen Glasmehlerzeugungsverfahrens, beziehungsweise der erfindungsgemäßen Glasmehlerzeugungsvorrichtung.

So ist es insbesondere vorteilhaft, die ausgetragene Grobgutfraktion wieder in die Feinmühle einzuspeisen und so erneut dem Mahlprozess und der anschließenden Windsichtung zu unterziehen, so dass sich schlussendlich ein weit geringerer, nicht auf die gewünschte Korngröße zermahlbarer Rest ergibt. Dabei hat sich jedoch herausgestellt, dass sich bei Rückführung der Grobgutfraktion im auf den Windsichter kommenden Zustand in die Feinmühle eine lange Prozessdauer und damit ein unter Effizienzgesichtspunkten weiter verbesserungswürdiger Mahl- und Sichtprozess zur Glasmehlerzeugung ergibt. Besonders vorteilhaft wird die Grobgutfraktion daher vor dem Wiedereinspeisen in die Feinmühle für die Wiedereinspeisung aufbereitet. Aufbereiten kann in diesem Zusammenhang ein weiteres Vermahlen, eine Tieftemperatursprödung, Ausklassifizierung von besonders großen Teilchen oder dergleichen bedeuten.

Als besonders vorteilhaft hat es sich dabei erwiesen, wenn die Aufbereitung der Grobgutfraktion durch Nassmahlen der Grobgutfraktion auf einer Nassmühle, beispielsweise einer Nasskugelmühle und durch anschließendes Trocknen der nass gemahlenen Grobgutfraktion erfolgt, bevor die nass gemahlene und wieder getrocknete Grobgutfraktion wieder in die Feinmühle eingespeist wird. Denn es hat sich gezeigt, dass mit der Wiedereinschleusung des nass gemahlenen und getrockneten Materials nicht nur eine vollständige oder nahezu vollständige Verwertung des Glasbruchs zur Herstellung von feinkörnigen Glasmehl bewirkt werden kann, sondern darüber hinaus auch noch ein äußerst effizienter Mahlprozess im Bezug auf benötigte Zeit und Energie.

Gerade in puncto Energieverbrauch ist dies überraschend, weil die Trocknung des nass gemahlenen Grobguts relativ energieaufwendig ist. Denn hierfür wird gemäß einer vorteilhaften Weiterbildung ein Heißgasstrom erzeugt, mit dem die nass gemahlene Grobgutfraktion und zur Vermeidung von Verunreinigungen auch der aufgegebene Glasbruch vor der Einspeisung in die Wirbelstrommühle, beziehungsweise Feinmühle getrocknet wird. Dieser Heißgasstrom lässt sich jedoch auf nahezu CO2-neutrale und kostengünstige Weise mittels eines Holzpulverbrenners, eines modifizierten Ölbrenners zur Verbrennung von Holzmehl erzeugen, wenn dem Holzpulverbrenner eine weitere Feinmühle, insbesondere eine weitere Wirbelstrommühle vorgeschaltet ist, die zur Zermahlung von Holzabfällen zu Holzmehl dient.

Weitere Weiterbildungen und Vorteile der Erfindung werden anhand der in der beiliegenden Figur gezeigten Ausführungsform näher erläutert.

Die Figur zeigt dabei eine Prinzipskizze einer Glasmehlerzeugungsvorrichtung gemäß einer bevorzugten Ausführungsform der Erfindung.

Mit 1 ist dabei eine Feinmühle, nämlich eine Wirbelstrommühle bezeichnet, der eine gleichzeitig als Glasbruchaufgabe 7 dienende Grobzerkleinerungsvorrichtung, eine Waschanlage 5 für den aufgegebenen und grob zerkleinerten Glasbruch, und ein Trockner 6 für den grobzerkleinerten und gewaschenen Glasbruch vorgeschaltet sind. Die Grobzerkleinerungsvorrichtung kann dabei beispielsweise eine Hammermühle oder dergleichen sein. Der Trockner kann dagegen als sich drehende Trommel ausgebildet sein, die von einem (Heiß) -Luftstrom durchströmt wird.

Aus der Wirbelstrommühle 1 gelangt das zermahlene Mahlgut über eine als Einspeiseeinrichtung 2a dienende Speiseleitung in einen Windsichter 2, in den das Mahlgut in eine Feingutfraktion und eine Grobgutfraktion aufgeteilt wird. Die Einspeiseeinrichtung 2a könnte zudem, falls nötig, Fördergebläse oder dergleichen umfassen. Die durch das Sichterrad des Windsichters 2 gelangende Feingutfraktion wird über eine weitere Luftstromleitung 2b in eine Filteranlage 14, zum Beispiel einen Zyklonabscheider oder Brüdenfilter, mit angeschlossenem Abluftabsauggebläse 15 und einer als Restpartikelaustrag 16 dienenden Zellenradschleuse befördert. Die Leitung 2b, die Filteranlage 14, das Absauggebläse 15 und die Zellenradschleuse 16 bilden somit eine Entnahmeeinrichtung 2b, 14, 15, 16 zur Entnahme der Feingutfraktion, welche gleichzeitig das mit dem Glasmehlerzeugungsverfahren, beziehungsweise der Glasmehlerzeugungsvorrichtung gemäß der bevorzugten Ausführungsform der Erfindung hergestellte Endprodukt darstellt, nämlich das Glasmehl mit einer Korngröße, die < 40 µm ist, insbesondere < 15 µm bis 25 µm und bevorzugt < 20 µm.

Das im Windsichter 2 ausgesichtete Grobgut gelangt dabei über die Grobgutaustragszellenradschleuse des Windsichters 2 oder einen ähnlichen Mechanismus wie zum Beispiel eine Grobgutaustragsschnecke und ein Fallrohr 2c, die zusammen eine Grobgutaustragseinrichtung 2c zum Austragen der Grobgut aus dem Windsichter 2 bilden, in eine Nassmühle, hier in eine Nasskugelmühle 3. Dort wird die aus dem Windsichter 2 ausgetragene Grobgutfraktion nass gemahlen und dann einer als Sprühtrockenturm 4 ausgebildeten Trocknungsanlage zugeführt und von dort wieder in die Wirbelstrommühle 1 eingespeist. Die Nasskugelmühle 3 und der Sprühtrockenturm 4 bilden somit eine Grobgutaufbereitungseinrichtung 3, 4 zum Aufbereiten der Grobgutfraktion vor der Wiedereinspeisung in die Wirbelstrommühle 1.

Dabei führt eine Flüssigkeitsleitung 3b vom Auslass der Nasskugelmühle 3 zu einem oberseitigen Einlass am Sprühtrockenturm 4, über die die aus der nass gemahlenen Grobgutfraktion bestehende Aufschlämmung mittels einer Förderpumpe 3a oder dergleichen von der Nasskugelmühle 3 in den Sprühtrockenturm 4 gefördert wird. An den unterseitigem Auslass des Sprühtrockenturms 4 schließt dabei ein Fallrohr 1b an, welches in ein eingangsseitiges Fallrohr 1a am Einlass der Wirbelstrommühle 1 mündet, durch das auch das Ausgangsmaterial, nämlich der Glasbruch der Wirbelstrommühle 1 zugeführt wird. Die Förderpumpe 3a, die Förderleitung 3b und das Fallrohr 1b bilden somit eine Wiedereinspeiseeinrichtung 3a, 3b, 1b zur Wiedereinspeisung der aufbereiteten, also nass gemahlenen und getrockneten Grobgutfraktion in die Wirbelstrommühle 1.

Das Trocknen der nass gemahlenen Grobgutfraktion in dem Sprühtrockenturm 4 erfolgt dabei mittels eines im unteren Bereich des Sprühtrockenturms 4 eingeleiteten Heißluftstroms, der im Sprühtrockenturm 4 nach oben zu einem Luftauslass im oberen Bereich des Sprühtrockenturms 4 strömt. Diesem Heißluftstrom wird über eine am oberseitigen Einlass des Sprühturms 4 vorgesehene Düsenanordnung die aus der Nasskugelmühle 3 kommende Aufschlämmung eingedüst, welche dann im Fallen entgegen den Heißluftstrom zum unterseitigen Auslass des Sprühtrockenturms 4 hin trocknet. Der mit Wasserdampf beladene Heißluftstrom wird dann über eine am Luftauslass des Sprühtrockenturms 4 anschließende Brüdenleitung 9c einem Brüdenfilter 11 zugeführt, der mittels eines Absauggebläses 12 abgesaugt wird, wobei die im Brüdenfilter abgeschiedenen Restglasteilchen über eine unterseitige Zellenradschleuse und eine an das Fallrohr 1b anschließende Verbindungsleitung optional ebenfalls in die Wirbelstrommühle 1 rückgeführt werden können.

Zur Erzeugung des dem Sprühtrockenturm 4 zugeführten Heißluft- bzw. Gasstroms ist dabei eine insgesamt mit 8 bezeichnete Heißgasstromerzeugungseinrichtung vorgesehen, die einen Holzpulverbrenner 9 umfasst, welcher von einer weiteren Feinmühle 10 mit Holzpulver beschickt wird, welches die als Wirbelstrommühle ausgebildete weitere Feinmühle 10 aus Holzabfällen, Sperrholz oder dergleichen mahlt.

Als Heißgaseinleitungseinrichtung 9a zum Einleiten des am Holzbrenner 9 erzeugten Heißgasstroms in den Sprühtrockenturm 4 und den Trockner 6 dient dabei eine Heißgasleitung 9a, die vom Holzbrenner 9 zum Lufteinlass des Sprühtrockenturms 4 führt und eine Abzweigung aufweist, welche am Trockner 6 einmündet. Luftauslassseitig ist der Trockner 6 dabei über eine weitere Brüdenleitung 9b an den Brüdenfilter 11 angeschlossen.

Abwandlungen und Modifikationen der gezeigten Ausführungsform sind möglich, ohne den Rahmen der Erfindung zu verlassen.

So wäre es beispielsweise denkbar, die am Brüdenfilter 11 mittels Absauggebläse 12 abgesaugte, noch warme Luft zur Luftvorwärmung für die dem Holzbrenner zuzuführende Zuluft zu verwenden.

## Patentansprüche

1. Glasmehlerzeugungsverfahren zur Erzeugung von Glasmehl mit einer Korngröße < 40 µm, insbesondere < 15 µm bis 25 µm, bevorzugt < 20 µm, mit den folgenden Schritten:
Beschicken einer Feinmühle (1), nämlich einer Strahlmühle, Prallscheibenmühle, oder bevorzugt einer Wirbelstrommühle mit Glasbruch und Trockenmahlen des Glasbruchs in der Feinmühle (1),
Einspeisen des zermahlenen Glasbruchs in einen Windsichter (2) und Windsichten des zermahlenen Glasbruchs in eine Feingutfraktion und eine Grobgutfraktion, wobei die Trenngrenze des Windsichters (2) auf eine Korngröße < 40 µm, insbesondere eine Korngröße von < 15 µm bis 25 µm, bevorzugt < 20 µm vorgegeben wird,
Austragen der Grobgutfraktion aus dem Windsichter (2),
Entnehmen der Feingutfraktion als Endprodukt, dem Glasmehl.

2. Glasmehlerzeugungsverfahren nach Anspruch 1, mit dem zusätzlichen Schritt:
Wiedereinspeisung der Grobgutfraktion in die Feinmühle (1).

3. Glasmehlerzeugungsverfahren nach Anspruch 2, mit dem zusätzlichen Schritt:
Aufbereitung der Grobgutfraktion für die Wiedereinspeisung in die Feinmühle (1).

4. Glasmehlerzeugungsverfahren nach Anspruch 3, wobei die Aufbereitung der Grobgutfraktion durch Nassmahlen der Grobgutfraktion und anschließendem Trocknen der nassgemahlenen Grobgutfraktion erfolgt, bevor die Grobgutfraktion wieder in die Feinmühle (1) eingespeist wird.

5. Glasmehlerzeugungsverfahren nach Anspruch 4, wobei das Trocknen der nassgemahlenen Grobgutfraktion in einem Sprühtrockenturm (4) erfolgt, in dem die nassgemahlene Grobgutfraktion im oberen Bereich in einen von unten kommenden Luft- oder Gasstrom eingedüst wird und dann im unteren Bereich austritt.

6. Glasmehlerzeugungsverfahren nach einem der vorhergehenden Ansprüche, wobei der Glasbruch vor dem Beschicken der Feinmühle (1) gewaschen und getrocknet wird.

7. Glasmehlerzeugungsverfahren nach Anspruch 4, 5 oder 6, wobei ein Heißgasstrom erzeugt wird, mit dem die nassgemahlene Grobgutfraktion und/oder der gewaschene Glasbruch getrocknet wird.

8. Glasmehlerzeugungsverfahren nach Anspruch 7, wobei das Erzeugen des Heißgasstroms mittels eines Holzpulverbrenners (9) erfolgt, dem eine weitere Feinmühle (10), insbesondere eine weitere Wirbelstrommühle zur Zermahlung von Holzabfällen zu Holzpulver vorgeschaltet ist.

9. Glasmehlerzeugungsvorrichtung zur Erzeugung von Glasmehl mit einer Korngröße < 40 µm, insbesondere < 15 µm bis 25 µm, bevorzugt < 20 µm, mit
einer Feinmühle (1) zur Trockenmahlung von Glasbruch, nämlich einer Strahlmühle, Prallscheibenmühle, oder bevorzugt einer Wirbelstrommühle, mit einer vorgeordneten Glasbruchaufgabe (7) zur Beschickung der Feinmühle (1) mit Glasbruch,
einem Windsichter (2) zur Sichtung des zermahlenen Glasbruchs in eine Feingutfraktion und eine Grobgutfraktion, mit einer Trenngrenze bei einer Korngröße < 40 µm, insbesondere bei einer Korngröße von < 15 µm bis 25 µm, bevorzugt < 20 µm,
eine dem Windsichter (2) und der Feinmühle (1) zwischengeordnete Einspeiseeinrichtung (2a) zum Einspeisen des auf der Feinmühle (1) zermahlenen Glasbruchs in den Windsichter (2),
eine Grobgutaustrageinrichtung (2c) zum Austragen der Grobgutfraktion aus dem Windsichter (2), und
eine dem Windsichter (2) nachgeordnete Entnahmeeinrichtung (2b, 14, 15, 16) zur Entnahme der Feingutfraktion als Endprodukt, dem Glasmehl.

10. Glasmehlerzeugungsvorrichtung nach Anspruch 9, mit einer Wiedereinspeiseeinrichtung (3a, 3b, 1b) zur Wiedereinspeisung der Grobgutfraktion in die Feinmühle (1).

11. Glasmehlerzeugungsvorrichtung nach Anspruch 10, mit einer Grobgutaufbereitungseinrichtung (3, 4) zur Aufbereitung der Grobgutfraktion für die Wiedereinspeisung in die Feinmühle (1).

12. Glasmehlerzeugungsvorrichtung nach Anspruch 11, wobei die Grobgutaufbereitungseinrichtung (3, 4) eine Nassmühle (3), insbesondere Nasskugelmühle umfasst, zum Nassmahlen der Grobgutfraktion, sowie eine nachgeordnete Trocknungsanlage (4), zum Trocknen der nassgemahlenen Grobgutfraktion vor der Wiedereinspeisung in die Feinmühle (1).

13. Glasmehlerzeugungsvorrichtung nach Anspruch 12, wobei die Trocknungsanlage einen Sprühtrockenturm (4) umfasst, mit einer Düsenanordnung zum Eindüsen der nassgemahlenen Grobgutfraktion im oberen Bereich, einer Lufteinlassanordnung im unteren Bereich, so dass die nassgemahlene Grobgutfraktion in den von unten kommenden Luft- oder Gasstrom eingedüst wird, und mit einem Trockengutaustritt im unteren Bereich für die getrocknete, nassgemahlene Grobgutfraktion.

14. Glasmehlerzeugungsvorrichtung nach einem der Ansprüche 9 bis 13, mit einer Waschanlage (5) zum Waschen des Glasbruchs und einem Trockner (6) zum Trocknen des gewaschenen Glasbruchs vor dem Beschicken der Feinmühle (1) mit dem gewaschenen und getrockneten Glasbruch.

15. Glasmehlerzeugungsvorrichtung nach Anspruch 13 oder 14, welche eine Heißgasstromerzeugungseinrichtung (8) umfasst, die einen Heißgasstrom erzeugt, und eine Heißgaseinleitungseinrichtung (9a) zum Einleiten des Heißgasstroms in den Sprühtrockenturm (4) und/oder den Trockner (6), wobei
die Heißgasstromerzeugungseinrichtung (8) bevorzugt einen Holzpulverbrenner (9) umfasst, dem eine weitere Feinmühle (10), insbesondere Wirbelstrommühle zur Zermahlung von Holzabfällen zu Holzpulver vorgeschaltet ist.
